# EUROPÄISCHE PATENTSCHRIFT

(11) **EP 1 249 281 B1**
(45) Veröffentlichungstag und Bekanntmachung des Hinweises auf die Patenterteilung: **16.05.2007**
(21) Anmeldenummer: 02004703.1
(22) Anmeldetag: 01.03.2002
(51) Int. Cl.: B05D 5/08

(54) **Selbstreinigende Oberfläche mit hydrophober Oberflächenstruktur und Verfahren zu deren Herstellung**
Self-cleaning surface with hydrophobic structure and process for making it
Surface auto-nettoyante avec une structure hydrophobe et procédé pour sa réalisation

(30) Priorität: 12.04.2001 DE 10118345
(43) Veröffentlichungstag der Anmeldung: 16.10.2002
(73) Patentinhaber: Degussa GmbH, 40474 Düsseldorf (DE)
(72) Erfinder: Oles, Markus, Dr., 45525 Hattingen (DE); Schleich, Bernhard, Dr., 45657 Recklinghausen (DE); Nun, Edwin, Dr., 48727 Billerbeck (DE)

(56) Entgegenhaltungen:
- WO-A-00/39239

## Beschreibung

Die vorliegende Erfindung betrifft strukturierte Partikel und die Verwendung selbiger für selbstreinigende Oberflächen und Verfahren zu deren Herstellung.

Gegenstände mit extrem schwer benetzbaren Oberflächen weisen eine Reihe von wirtschaftlich bedeutsamen Merkmalen auf. Das wirtschaftlich bedeutendste Merkmal ist dabei die selbstreinigende Wirkung von schwerbenetzbaren Oberflächen, da die Reinigung von Oberflächen zeit- und kostenintensiv ist. Selbstreinigende Oberflächen sind somit von höchstem wirtschaftlichen Interesse. Haftmechanismen werden in der Regel durch grenzflächenenergetische Parameter zwischen den beiden sich berührenden Oberflächen bedingt. In der Regel versuchen dabei die Systeme ihre freie Grenzflächenenergie zu erniedrigen. Liegen die freien Grenzflächenenergien zwischen zwei Komponenten von sich aus schon sehr niedrig, so kann allgemein davon ausgegangen werden, dass die Haftung zwischen diesen beiden Komponenten schwach ausgeprägt ist. Wichtig ist dabei die relative Erniedrigung der freien Grenzflächenenergie. Bei Paarungen mit einer hohen und einer niedrigen Grenzflächenenergie kommt es sehr oft auf die Möglichkeiten der Wechselwirkungen an. So ist beispielsweise beim Aufbringen von Wasser auf eine hydrophobe Oberfläche nicht möglich, eine merkliche Erniedrigung der Grenzflächenenergie herbeizuführen. Dies ist daran erkennbar, dass die Benetzung schlecht ist. Aufgebrachtes Wasser bildet Tropfen mit sehr hohem Kontaktwinkel. Perfluorierte Kohlenwasserstoffe, z.B. Polytetrafluorethylen, haben sehr niedrige Grenzflächenenergie. Auf solchen Oberflächen haften kaum irgendwelche Komponenten bzw. auf solchen Oberflächen abgelagerte Komponenten können sehr leicht wieder entfernt werden.

Der Einsatz von hydrophoben Materialien, wie perfluorierten Polymeren, zur Herstellung von hydrophoben Oberflächen ist bekannt. Eine Weiterentwicklung dieser Oberflächen besteht darin, die Oberflächen im µm-Bereich bis nm-Bereich zu strukturieren. US PS 5,599,489 offenbart ein Verfahren, bei dem eine Oberfläche durch Beschuss mit Partikeln einer entsprechenden Größe und anschließender Perfluorierung besonders abweisend ausgestattet werden kann. Ein anderes Verfahren beschreiben H. Saito et al in "Service Coatings International" 4, 1997, S. 168 ff. Hier werden Partikel aus Fluorpolymeren auf Metalloberflächen aufgebracht, wobei eine stark erniedrigte Benetzbarkeit der so erzeugten Oberflächen gegenüber Wasser mit einer erheblich reduzierten Vereisungsneigung festgestellt wurde.

In US-PS 3 354 022 und WO 96/04123 sind weitere Verfahren zur Erniedrigung der Benetzbarkeit von Gegenständen durch topologische Veränderungen der Oberflächen beschrieben. Hier werden künstliche Erhebungen bzw. Vertiefungen mit einer Höhe von ca. 5 bis 1 000 µm und einem Abstand von ca. 5 bis 500 µm auf hydrophobe oder nach der Strukturierung hydrophobierte Werkstoffe aufgebracht. Oberflächen dieser Art führen zu einer schnellen Tropfenbildung, wobei die abrollenden Tropfen Schmutzteilchen aufnehmen und somit die Oberfläche reinigen.

Dieses Prinzip ist der Natur entlehnt. Kleine Kontaktflächen erniedrigen die Van-der-Waal's-Wechselwirkung, die für die Haftung an ebenen Oberflächen mit niedriger Oberflächenenergie verantwortlich ist. Beispielsweise sind die Blätter der Lotus-Pflanze mit Erhebungen aus einem Wachs versehen, die die Kontaktfläche zu Wasser herabsetzen. WO 00/58410 beschreibt die Strukturen und beansprucht die Ausbildung selbiger durch Aufsprühen von hydrophoben Alkoholen, wie Nonakosan-10-ol, oder Alkandiolen, wie Nonakosan-5,10-diol. Nachteilig hieran ist die mangelhafte Stabilität der selbstreinigenden Oberflächen, da Detergentien zur Ablösung der Struktur führen.

Eine weitere Methode, leicht reinigbare Oberflächen zu erzeugen, ist in DE 19917367 A1 beschrieben. Überzüge auf Basis fluorhaltiger Kondensate sind aber nicht selbstreinigend. Die Kontaktfläche zwischen Wasser und Oberfläche ist zwar reduziert, jedoch nicht in ausreichendem Maße.

EP 1 040 874 A2 beschreibt das Abprägen von Mikrostrukturen und beansprucht die Verwendung solcher Strukturen in der Analytik (Mikrofluidik). Nachteilig an diesen Strukturen ist die ungenügende mechanische Stabilität.

Selbstwiederholende oder selbstähnlicheStrukturen von Oberflächen werden beispielsweise von Marie E. Turner in Advanced Materials, 2001, 13, No. 3, Seite 180 ff. beschrieben.

In JP 11171592 wird ein wasserabweisendes Produkt und dessen Herstellung beschrieben, wobei die schmutzabweisende Oberfläche dadurch hergestellt wird, dass ein Film auf die zu behandelnde Oberfläche aufgetragen wird, der feine Partikel aus Metalloxid und das Hydrolysat eines Metallalkoxids oder - chelats aufweist. Zur Verfestigung dieses Films muss das Substrat, auf welches der Film aufgebracht wurde, bei Temperaturen oberhalb 400 °C gesintert werden. Das Verfahren ist deshalb nur für Substrate einsetzbar, welche auch bei Temperaturen oberhalb von 400 °C stabil sind.

EP 1 249 280 A2 offenbart selbstreinigende Strukturen durch hydrophobe Oberflächen, die Partikel mit einer Größe im Mikrometer- bis Submikrometerbereich und mit einer zerklüfteten Struktur im Nanometerbereich aufweisen. Zur Herstellung dieser hydrophoben Oberflächen wird eine härtbare Substanz als Träger auf eine Oberfläche aufgebracht, anschließend die Partikel auf den Träger gebracht und in einem abschließenden Schritt die Partikel durch Härten des Trägers fixiert.

In WO 00/39239 wird eine selbstreinigende Oberfläche offenbart, die dadurch gekennzeichnet ist, dass eine im wesentlichen glatte Substratoberfläche mit Partikeln beschichtet wird, die eine BET Oberfläche über 80 m²/g aufweisen. Die Partikel werden fest mit der Substratoberfläche verbunden. Um die Oberfläche wasser- oder ölabweisend zu machen, muss diese in einem zusätzlichen Verfahrensschritt mit einem hydrophoben oder oleophoben Überzug versehen werden.

Aufgabe der vorliegenden Erfindung war die Bereitstellung von besonders gut selbstreinigenden Oberflächen mit Strukturen im Nanometerbereich, sowie ein einfaches Verfahren zur Herstellung solcher selbstreinigenden Oberflächen.

Überraschenderweise wurde gefunden, dass selbstreinigende Oberflächen besonders einfach erhalten werden können, wenn Partikel, die eine nanoskalige Struktur aufweisen eingesetzt werden.

Gegenstand der vorliegenden Erfindung ist deshalb eine selbstreinigende Oberfläche, die eine künstliche, zumindest teilweise hydrophobe Oberflächenstruktur aus Erhebungen und Vertiefungen aufweist, wobei die Erhebungen und Vertiefungen durch auf der Oberfläche fixierte Partikel gebildet werden, welche dadurch gekennzeichnet ist, dass die Partikel eine zerklüftete Struktur mit Erhebungen und/oder Vertiefungen im Nanometerbereich aufweisen, die im Mittel eine Höhe von 20 bis 500 nm aufweisen, wobei der Abstand der Erhöhungen bzw. Vertiefungen auf den Partikeln weniger als 500 nm beträgt, und die Partikel sich aus Primärteilchen zu Agglomeraten bzw. Aggregaten zusammenlagern, deren Größe zwischen 20 nm und 100 µm liegt.

Ebenfalls ist Gegenstand der vorliegenden Erfindung ein Verfahren zur Herstellung von selbstreinigenden Oberflächen, bei dem eine geeignete, zumindest teilweise hydrophobe Oberflächenstruktur durch Fixieren von Partikeln auf einer Oberfläche geschaffen wird, welches dadurch gekennzeichnet ist, dass Partikel, die zerklüftete Strukturen mit Erhebungen und/oder Vertiefungen im Nanometerbereich aufweisen, deren Erhöhungen und/oder Vertiefungen im Mittel eine Höhe von 20 bis 500 nm aufweisen, wobei der Abstand der Erhöhungen bzw. Vertiefungen auf den Partikeln weniger als 500 nm beträgt, und die sich aus Primärteilchen zu Agglomeraten oder Aggregaten zusammenlagern, deren Größe zwischen 20 nm und 100 µm liegt, eingesetzt werden.

Durch das erfindungsgemäße Verfahren sind selbstreinigende Oberflächen zugänglich, die Partikel mit einer zerklüfteten Struktur aufweisen. Durch die Verwendung von Partikeln, welche eine zerklüftete Struktur aufweisen, werden auf einfache Weise Oberflächen zugänglich, die bis in den Nanometerbereich strukturiert sind. Im Gegensatz zu herkömmlichen Verfahren, die möglichst kleine Partikel einsetzen, um den Reinigungseffekt zu erzielen, werden in dem erfindungsgemäßen Verfahren Partikel eingesetzt, die selbst eine Struktur im Nanometerbereich aufweisen, weshalb die Partikelgröße selbst weniger kritisch ist, da der Abstand der Erhebungen nicht allein durch die Partikelgröße sondern auch durch die nanoskalige Struktur bestimmt wird.

Die erfindungsgemäße selbstreinigende Oberfläche, die eine künstliche, zumindest teilweise hydrophobe Oberflächenstruktur aus Erhebungen und Vertiefungen aufweist, wobei die Erhebungen und Vertiefungen durch auf der Oberfläche fixierten Partikel gebildet werden, zeichnet sich dadurch aus, dass die Partikel eine zerklüftete Struktur mit Erhebungen und/oder Vertiefungen im Nanometerbereich aufweisen. Vorzugsweise weisen die Erhöhungen und/oder Vertiefungen im Mittel eine Höhe von 20 bis 200 nm auf. Der Abstand der Erhöhungen bzw. Vertiefungen auf den Partikeln beträgt vorzugsweise weniger als 200 nm.

Die zerklüfteten Strukturen mit Erhebungen und/oder Vertiefungen im Nanometerbereich können z.B. über Hohlräume, Poren, Riefen, Spitzen und/oder Zacken gebildet werden. Die Partikel selbst weisen eine durchschnittliche Größe von kleiner 50 µm, vorzugsweise von kleiner 30 µm und ganz besonders bevorzugt von kleiner 20 µm auf. Die Partikel auf der Oberfläche weisen vorzugsweise Abstände von 0 - 10 Partikeldurchmessern, insbesondere von 2 - 3 Partikeldurchmesser auf.

Die Partikel können Teilchen im Sinne von DIN 53 206 sein. Partikel oder Teilchen gemäß dieser Norm können Einzelteilchen aber auch Aggregate oder Agglomerate sein, wobei gemäß DIN 53 206 unter Aggregaten flächig oder kantenförmig aneinander gelagerte Primärteilchen (Partikel) und unter Agglomeraten punktförmig aneinandergelagerte Primärteilchen (Partikel) verstanden werden. Als Partikel werden solche eingesetzt, die sich aus Primärteilchen zu Agglomeraten oder Aggregaten zusammenlagern. Die Struktur solcher Partikel kann sphärisch, streng sphärisch, mäßig aggregiert, nahezu sphärisch, äußerst stark agglomeriert oder porös agglomeriert sein. Die bevorzugte Größe der Agglomerate bzw. Aggregate liegt zwischen 0,2 und 30 µm.

Bevorzugt weisen die Partikel eine BET-Oberfläche von 20 bis 1000 Quadratmeter pro Gramm auf. Ganz besonders bevorzugt weisen die Partikel eine BET-Oberfläche von 50 bis 200 m²/g auf.

Als strukturbildende Partikel können verschiedenste Verbindungen aus vielen Bereichen der Chemie eingesetzt werden. Vorzugsweise weisen die Partikel zumindest ein Material, ausgewählt aus Silikaten, dotierten Silikaten, Mineralien, Metalloxiden, Kieselsäuren, Polymeren und mit Kieselsäure beschichteten Metallpulvern, auf. Ganz besonders bevorzugt weisen die Partikel pyrogene Kieselsäuren oder Fällungskieselsäuren, insbesondere Aerosile, Al₂O₃, SiO₂, TiO₂, ZrO_{2,} mit Aerosil R974 ummanteltes Zinkpulver, vorzugsweise mit einer Teilchengrößen von 0,2 bis 30 µm oder pulverförmige Polymere, wie z.B. kryogen gemahlenes oder sprühgetrocknetes Polytetrafluorethylen (PTFE) oder perfluorierte Copolymere bzw. Copolymere mit Tetrafluorethylen, auf.

Vorzugsweise weisen die Partikel zur Generierung der selbstreinigenden Oberflächen neben den zerklüfteten Strukturen auch hydrophobe Eigenschaften auf. Die Partikel können selbst hydrophob sein, wie z.B. PTFE aufweisende Partikel, oder die eingesetzten Partikel können hydrophobiert worden sein. Das Hydrophobieren der Partikel kann auf eine dem Fachmann bekannte Weise erfolgen. Typische hydrophobierte Partikel sind z.B. Feinstpulver wie Aerosil-R 8200 (Degussa AG), die käuflich zu erwerben sind.

Die vorzugsweise verwendeten Kieselsäuren weisen vorzugsweise eine Dibutylphthalat-Adsorbption, angelehnt an DIN 53 601, von zwischen 100 und 350 ml/100 g, bevorzugt Werte zwischen 250 und 350 ml/100 g.

Die Partikel werden an der Oberfläche fixiert. Das Fixieren kann auf eine dem Fachmann bekannte Weise auf chemisch oder physikalisch (mechanisch) erfolgen. Durch Auftrag der Partikel auf die Oberfläche in einer dicht gepackten Schicht, läßt sich die selbstreinigende Oberfläche generieren.

Die erfindungsgemäßen selbstreinigenden Oberflächen weisen eine Abrollwinkel von kleiner 20 °, besonders bevorzugt kleiner 10 ° auf, wobei der Abrollwinkel so definiert ist, dass ein aus 1 cm Höhe auf eine auf einer schiefen Ebene ruhenden planen Oberfläche aufgebrachter Wassertropfen abrollt. Die Fortschreitwinkel und die Rückzugswinkel liegen oberhalb von 140°, bevorzugt oberhalb von 150° und weisen eine Hysterese von kleiner 15°, vorzugsweise kleiner 10° auf. Dadurch, dass die erfindungsgemäßen Oberflächen einen Fortschreit- und Rückzugswinkel oberhalb von zumindest 140°, vorzugsweise oberhalb von 150° aufweisen, werden besonders gute selbstreinigende Oberflächen zugänglich.

Je nach verwendeter Oberfläche und je nach Größe und Material der eingesetzten Partikel kann erreicht werden, dass die selbstreinigenden Oberflächen semitransparent sind. Insbesondere können die erfindungsgemäßen Oberflächen kontakttransparent sein, dass heißt das nach Erstellen einer erfindungsgemäßen Oberfläche auf einem beschrifteten Gegenstand diese Beschriftung, in Abhängigkeit von der Größe der Schrift, weiterhin lesbar ist.

Die erfindungsgemäßen selbstreinigenden Oberflächen werden vorzugsweise durch das erfindungsgemäße Verfahren gemäß einem der Ansprüche 9 bis 16 zur Herstellung dieser Oberflächen hergestellt. Diese erfindungsgemäße Verfahren zur Herstellung von selbstreinigenden Oberflächen, bei dem eine geeignete, zumindest teilweise hydrophobe Oberflächenstruktur durch Fixieren von Partikeln auf der Oberfläche geschaffen wird, zeichnet sich dadurch aus, dass wie oben beschriebene Partikel, die zerklüftete Strukturen mit Erhebungen und/oder Vertiefungen im Nanometerbereich aufweisen, eingesetzt werden.

Vorzugsweise werden solche Partikel, die zumindest ein Material, ausgewählt aus Silikaten oder dotierten Silikaten, Mineralien, Metalloxiden, pyrogenen Kieselsäuren oder Fällungskieselsäuren oder Polymeren aufweisen, eingesetzt. Ganz besonders bevorzugt weisen die Partikel Silikate, pyrogene Kieselsäuren oder Fällungskieselsäuren, insbesondere Aerosile, Mineralien wie Magadiit Al₂O₃, SiO₂, TiO₂, ZrO₂ mit Aerosil R 974 ummanteltes Zn-Pulver oder pulverförmige Polymere, wie z.B. kryogen gemahlenes oder sprühgetrocknet Polytetrafluorethylen (PTFE), auf.

Besonders bevorzugt werden Partikel mit einer BET-Oberfläche von 50 bis 600 m²/g eingesetzt. Ganz besonders bevorzugt werden Partikel eingesetzt, die eine BET-Oberfläche von 50 bis 200 m²/g aufweisen.

Vorzugsweise weisen die Partikel zur Generierung der selbstreinigenden Oberflächen neben den zerklüfteten Strukturen auch hydrophobe Eigenschaften auf. Die Partikel können selbst hydrophob sein, wie z.B. PTFE aufweisende Partikel, oder die eingesetzten Partikel können hydrophobiert worden sein. Das Hydrophobieren der Partikel kann auf eine dem Fachmann bekannte Weise erfolgen. Typische hydrophobierte Partikel sind z.B. Feinstpulver wie Aerosil R 974 oder Aerosil-R 8200 (Degussa AG), die käuflich zu erwerben sind.

Das Fixieren der Partikel auf der Oberfläche kann auf eine dem Fachmann bekannte Art und Weise chemisch oder physikalisch erfolgen. Als chemische Methode der Fixierung kann z.B. die Verwendung eines Fixiermittels eingesetzt werden. Als Fixiermittel kommen verschiedene Klebstoffe, Haftvermittler oder Lacke in Frage. Dem Fachmann ergeben sich weitere Fixiermittel oder chemische Fixiermethoden.

Als physikalische Methode kann z.B. das Auf- bzw. Eindrücken der Partikel in die Oberfläche eingesetzt werden. Der Fachmann erkennt leicht andere geeignete physikalische Methoden zur Fixierung von Partikeln mit der Oberfläche, beispielsweise das Zusammensintern von Partikeln untereinander bzw. der Partikel an ein feinpulveriges Trägermaterial.

Bei der Durchführung des erfindungsgemäßen Verfahrens kann es vorteilhaft sein, Partikel einzusetzen, die hydrophobe Eigenschaften aufweisen und/oder die durch eine Behandlung mit zumindest einer Verbindung aus der Gruppe der Alkylsilane, Alkyldisilazane, Paraffine, Wachse, Fluoralkylsilane, Fettsäureester, funktionalisierten langkettige Alkanderivate oder Perfluoralkylsilane, hydrophobe Eigenschaften aufweisen. Die Hydrophobierung von Partikeln ist allgemein bekannt und kann z.B. in der Schriftenreihe Pigmente, Nummer 18, der Degussa AG nachgelesen werden.

Es kann ebenso vorteilhaft sein, die Partikel nach dem Fixieren auf dem Träger mit hydrophoben Eigenschaften auszustatten. Dies kann z.B. dadurch erfolgen, dass die Partikel der behandelten Oberfläche durch eine Behandlung mit zumindest einer Verbindung aus der Gruppe der Alkylsilane, die z.B. bei der Sivento GmbH zu beziehen sind, Alkyldisilazane, Paraffine, Wachse, Fluoralkylsilane, Fettsäureester, funktionalisierten langkettige Alkanderivate oder Perfluoralkylsilane, mit hydrophoben Eigenschaften ausgestattet werden. Vorzugsweise erfolgt die Behandlung dadurch, dass die Partikel aufweisende Oberfläche, die hydrophobiert werden soll, in eine Lösung, die ein Hydrophobierungsreagenz wie z.B. Alkylsilane aufweist, getaucht wird, überschüssiges Hydrophobierungsreagenz abgetropft wird und die Oberfläche bei einer möglichst hohen Temperatur getempert. Die Behandlung kann aber auch durch Besprühen der selbstreinigenden Oberfläche mit einem ein Hydrophobierungsreagenz aufweisenden Medium und anschließende Temperung, erfolgen. Eine solche Behandlung ist z.B. für die Behandlung von Stahlträgern oder anderen schweren oder sperrigen Gegenständen bevorzugt. Die maximal anwendbare Temperatur ist durch die Erweichungstemperaturen von Träger oder Substrat limitiert.

Sowohl bei der Hydrophobierung als auch bei der Fixierung der Partikel auf der Oberfläche muss darauf geachtet werden, dass die zerklüftete Struktur der Partikel im Nanometerbereich erhalten bleibt, damit der Selbstreinigungseffekt der Oberfläche erzielt wird.

Das erfindungsgemäße Verfahren gemäß zumindest einem der Ansprüche 9 bis 16 kann hervorragend zur Herstellung von selbstreinigenden Oberflächen auf planaren oder nichtplanaren Gegenständen, insbesondere auf nichtplanaren Gegenständen verwendet werden. Dies ist mit den herkömmlichen Verfahren nur eingeschränkt möglich. Insbesondere über Verfahren, bei denen vorgefertigte Filme auf eine Oberfläche aufgebracht werden oder bei Verfahren, bei denen eine Struktur durch Prägen erstellt werden soll, sind nichtplanare Gegenstände, wie z.B. Skulpturen, nicht oder nur eingeschränkt zugänglich. Naturgemäße kann das erfindungsgemäße Verfahren aber auch zur Herstellung von selbstreinigenden Oberflächen auf Gegenständen mit planaren Oberflächen, wie z.B. Gewächshäusern oder öffentlichen Verkehrsmitteln verwendet werden. Insbesondere die Anwendung des erfindungsgemäßen Verfahrens zur Herstellung von selbstreinigenden Oberflächen an Gewächshäusern weist Vorteile auf, da mit dem Verfahren selbstreinigende Oberflächen z.B. auch auf transparenten Materialien wie Glas oder Plexiglas^{®} hergestellt werden können und die selbstreinigende Oberfläche zumindest soweit transparent ausgebildet werden kann, dass für das Wachstum der Pflanzen im Gewächshaus genügend Sonnenlicht durch die mit einer selbstreinigenden Oberfläche ausgerüstete transparente Oberfläche dringen kann. Im Gegensatz zu herkömmlichen Gewächshäusern, die regelmäßig unter anderem von Laub-, Staub-, Kalk- und biologischem Material, wie z.B. Algen, gereinigt werden müssen, können Gewächshäuser, die eine erfindungsgemäße Oberfläche gemäß einem der Ansprüche 1 bis 8, aufweisen, mit längeren Reinigungsintervallen betrieben werden.

Das erfindungsgemäße Verfahrens kann außerdem zur Herstellung von selbstreinigenden Oberflächen auf nicht starren Oberflächen von Gegenständen, verwendet werden, wie z.B. Schirmen oder anderen Oberflächen die flexibel gehalten sind. Ganz besonders bevorzugt kann das erfindungsgemäße Verfahren gemäß zumindest einem der Ansprüche 9 bis 16, zur Herstellung selbstreinigender Oberflächen auf flexiblen oder unflexiblen Wänden im Sanitärbereich verwendet werden. Solche Wände können z.B. Trennwände in öffentlichen Toiletten, Wände von Duschkabinen, Schwimmbädern oder Saunen, aber auch Duschvorhänge (flexible Wand) sein.

Die Partikel weisen Erhebungen und/oder Vertiefungen mit im Mittel einer Höhe von 20 bis 500 nm, vorzugsweise von 20 bis 200 nm auf. Der Abstand der Erhebungen und/oder Vertiefungen auf dem Partikel beträgt weniger als 500 nm, vorzugsweise weniger als 200 nm. Die erfindungsgemäßen Partikel können z.B. aus zumindest einem Material, ausgewählt aus Silikaten, dotierten Silikaten, Mineralien, Metalloxiden, pyrogenen- oder Fällungskieselsäuren, Polymeren und Metallpulvern ausgewählt sein.

Die Partikel können Teilchen im Sinne von DIN 53 206 sein. Partikel oder Teilchen gemäß dieser Norm können Einzelteilchen aber auch Aggregate oder Agglomeratesein, wobei gemäß DIN 53 206 unter Aggregaten flächig oder kantenförmig aneinander gelagerte Primärteilchen (Partikel) und unter Agglomeraten punktförmig aneinandergelagerte Primärteilchen (Partikel) verstanden werden. Als Partikel werden solche eingesetzt, die sich aus Primärteilchen zu Agglomeraten oder Aggregaten zusammenlagern. Die Struktur solcher Partikel kann sphärisch, streng sphärisch, mäßig aggregiert, nahezu sphärisch, äußerst stark agglomeriert oder porös agglomeriert sein. Die Größe der Agglomerate bzw. Aggregate liegt zwischen 20 nm und 100 µm, bevorzugt zwischen 0,2 und 30 µm.

In den Fig. 1 und 2 sind Rasterelektronenmikroskopische- (REM-) Aufnahmen von als Strukturbildnern eingesetzten Partikeln wiedergegeben.
Fig. 1 zeigt eine REM-Aufnahme des Aluminiumoxids Aluminiumoxide C (Degussa AG).
Fig. 2 zeigt eine REM-Aufnahme der Oberfläche von Partikeln der Kieselsäure Sipernat FK 350 (Degussa AG) auf einem Träger.

Die nachfolgenden Beispiele sollen die erfindungsgemäßen Oberflächen bzw. das Verfahren zur Herstellung der Oberflächen näher erläutern, ohne dass die Erfindung auf diese Ausführungsarten beschränkt sein soll.

### Beispiel 1:

20 Gew.-% Methylmethacrylat, 20 Gew.-% Pentaeritrittetraacrylat und 60 Gew.-% Hexandioldimethacrylat wurden miteinander vermischt. Bezogen auf diese Mischung werden 14 Gew.-% Plex 4092 F, ein acrylisches Copolymerisat der Röhm GmbH und 2 Gew.-% UV-Härter Darokur 1173 zugesetzt und mindestens 60 min lang gerührt. Diese Mischung wurde als Träger auf eine 2 mm dicken PMMA-Platte in einer Dicke von 50 µm aufgetragen. Die Schicht wurde für 5 min angetrocknet. Anschließend wurden als Partikel hydrophobierte, pyrogene Kieselsäure Aerosil VPR 411 (Degussa AG) mittels einer elektrostatischen Sprühpistole aufgesprüht. Nach 3 min wurde der Träger bei einer Wellenlänge von 308 nm unter Stickstoff gehärtet. Nach dem Härten des Trägers wurde überschüssiges Aerosil VPR 411 abgebürstet. Die Charakterisierung der Oberfläche erfolgte anfänglich visuell und ist mit +++ protokolliert. +++ bedeutet, Wassertropfen bilden sich nahezu vollständig aus. Der Abrollwinkel betrug 2,4°. Gemessen wurden Fortschreit- und Rückzugswinkel zu jeweils größer als 150°. Die zugehörige Hysterese liegt unterhalb von 10°.

### Beispiel 2:

Der Versuch aus Beispiel 1 wurde wiederholt, wobei Partikel aus Aluminiumoxid C (Degussa AG), ein Aluminiumoxid mit einer BET-Oberfläche von 100 m²/g, elektrostatisch aufgesprüht wurden. Nach erfolgter Härtung des Trägers gemäß Beispiel 1 und Abbürsten überschüssiger Partikel, wurde die gehärtete, abgebürstete Platte zum Hydrophobieren in eine Formulierung von Tridecafluoroctyltriethoxysilan in Ethanol (Dynasilan 8262, Sivento GmbH) getaucht. Nach Abtropfen von überschüssigem Dynasilan 8262 wurde die Platte bei einer Temperatur von 80 °C getempert. Die Oberfläche wird mit ++ eingestuft, d.h., die Ausformung der Wassertropfen ist nicht ideal, der Abrollwinkel liegt unterhalb von 20 °.

### Beispiel 3:

Auf die mit dem Träger behandelte Platte aus Beispiel 1 wird Kieselsäure Sipernat 350 der Degussa AG gestreut. Nach 5 min Eindringzeit wird die behandelte Platte unter Stickstoff im UV-Licht bei 308 nm gehärtet. Überschüssige Partikel werden wiederum abgebürstet und die Platte wird anschließend wiederum in Dynasilan 8262 getaucht und anschließend bei 80 °C getempert. Die Oberfläche wird mit +++ eingestuft.

### Beispiel 4:

Der Versuch aus Beispiel 1 wird wiederholt, aber an Stelle von Aerosil VPR 411 wird Aerosil R 8200 (Degussa AG), welches eine BET-Oberfläche von 200 ± 25 m²/g eingesetzt. Die Beurteilung der Oberfläche ist +++. Der Abrollwinkel ist zu 1,3° bestimmt worden. Gemessen wurden außerdem Fortschreit- und Rückzugswinkel, die jeweils größer als 150° betrugen. Die zugehörige Hysterese liegt unterhalb von 10°.

### Beispiel 5:

Dem Lack aus Beispiel 1, der mit dem UV-Härter bereits vermischt wurde, wurden zusätzlich 10 Gew.-% (bezogen auf das Gesamtgewicht der Lackmischung) 2-(N-Ethylperfluoroctansulfonamido)-ethylacrylat zugesetzt. Auch dieses Gemisch wurde wieder mindestens 60 min lang gerührt. Diese Mischung wurde als Träger auf eine 2 mm dicken PMMA-Platte in einer Dicke von 50 µm aufgetragen. Die Schicht wurde für 5 min angetrocknet. Anschließend wurden als Partikel hydrophobierte, pyrogene Kieselsäure Aerosil VPR 411 (Degussa AG) mittels einer elektrostatischen Sprühpistole aufgesprüht. Nach 3 min wurde der Träger bei einer Wellenlänge von 308 nm unter Stickstoff gehärtet. Nach dem Härten des Trägers wurde überschüssiges Aerosil VPR 411 abgebürstet. Die Charakterisierung der Oberfläche erfolgte anfänglich visuell und ist mit +++ protokolliert. +++ bedeutet, Wassertropfen bilden sich nahezu vollständig aus. Der Abrollwinkel betrug 0,5°. Gemessen wurden Fortschreit- und Rückzugswinkel zu jeweils größer als 150°. Die zugehörige Hysterese liegt unterhalb von 10°.

## Patentansprüche

1. Selbstreinigende Oberfläche, die eine künstliche, zumindest teilweise hydrophobe Oberflächenstruktur aus Erhebungen und Vertiefungen aufweist, wobei die Erhebungen und Vertiefungen durch auf der Oberfläche fixierte Partikel gebildet werden,
**dadurch gekennzeichnet,**
**dass** die Partikel eine zerklüftete Struktur mit Erhebungen und/oder Vertiefungen im Nanometerbereich aufweisen, die im Mittel eine Höhe von 20 nm bis 500 nm aufweisen, wobei der Abstand der Erhöhungen bzw. Vertiefungen auf den Partikeln weniger als 500 nm beträgt,
und die Partikel sich aus Primärteilchen zu Agglomeraten oder Aggregaten
zusammenlagern, deren Größe zwischen 20 nm und 100 µm liegt.

2. Selbstreinigende Oberfläche nach Anspruch 1,
**dadurch gekennzeichnet,**
**dass** die Partikel pyrogene Kieselsäuren oder Fällungskieselsäuren aufweisen.

3. Selbstreinigende Oberfläche gemäß zumindest einem der Ansprüche 1 oder 2 ,
**dadurch gekennzeichnet,**
**dass** die Partikel hydrophobe Eigenschaften aufweisen.

4. Selbstreinigende Oberfläche gemäß zumindest einem der Ansprüche 1 bis 3 ,
**dadurch gekennzeichnet,**
**dass** die einzelnen Partikel auf der Oberfläche Abstände von 2 - 3 Partikeldurchmesser, aufweisen.

5. Selbstreinigende Oberfläche gemäß Anspruch 4 ,
**dadurch gekennzeichnet,**
**dass** die Erhöhungen und/oder Vertiefungen im Mittel eine Höhe von 20 bis 200 nm aufweisen.

6. Selbstreinigende Oberfläche gemäß einem der Ansprüche 1 bis 5,
**dadurch gekennzeichnet,**
**dass** der Abstand der Erhöhungen bzw. Vertiefungen auf den Partikeln weniger als 200 nm beträgt.

7. Verfahren zur Herstellung von selbstreinigenden Oberflächen, bei dem eine geeignete, zumindest teilweise hydrophobe Oberflächenstruktur durch Fixieren von Partikeln mittels eines Trägers auf einer Oberfläche geschaffen wird,
**dadurch gekennzeichnet,**
**dass** Partikel, die eine zerklüftete Struktur mit Erhebungen und/oder Vertiefungen im Nanometerbereich aufweisen, deren Erhöhungen und/oder Vertiefungen im Mittel eine Höhe von 20 bis 500 nm aufweisen, wobei der Abstand der Erhöhungen bzw. Vertiefungen auf den Partikeln weniger als 500 nm beträgt, und die sich aus Primärteilchen zu Agglomeraten oder Aggregaten zusammenlagern, deren Größe zwischen 20 nm und 100 µm liegt,
eingesetzt werden.

8. Verfahren gemäß Anspruch 7,
**dadurch gekennzeichnet,**
**dass** Partikel, die zumindest ein Material aufweisen, das ausgewählt ist aus pyrogenen Kieselsäuren oder Fällungskieselsäuren, eingesetzt werden.

9. Verfahren gemäß zumindest einem der Ansprüche 7 oder 8 ,
**dadurch gekennzeichnet,**
**dass** die Partikel durch chemische oder physikalische Methoden auf der Oberfläche fixiert werden.

10. Verfahren nach Anspruch 9 ,
**dadurch gekennzeichnet,**
**dass** das Fixieren der Partikel chemisch unter Verwendung eines Fixiermittels oder physikalisch durch Eindrücken der Partikel in die Oberfläche oder durch Zusammensintern der Partikel untereinander beziehungsweise der Partikel an ein feinpulvriges Trägermaterial erfolgt.

11. Verfahren gemäß zumindest einem der Ansprüche 7 bis 10,
**dadurch gekennzeichnet,**
**dass** Partikel eingesetzt werden, die hydrophobe Eigenschaften aufweisen.

12. Verfahren gemäß zumindest einem der Ansprüche 7 bis 11 ,
**dadurch gekennzeichnet,**
**dass** Partikel eingesetzt werden, die durch eine Behandlung mit zumindest einer Verbindung aus der Gruppe der Alkylsilane, Perfluoralkylsilane, Alkyldisilazane, Fluoralkylsilane, Disilazane, Wachse, Paraffine, Fettsäureester oder funktionalisierten langkettige Alkanderivate, hydrophobe Eigenschaften aufweisen.

13. Verfahren gemäß zumindest einem der Ansprüche 7 bis 12 ,
**dadurch gekennzeichnet,**
**dass** die Partikel nach dem Fixieren auf der Oberfläche mit hydrophoben Eigenschaften ausgestattet werden.

14. Verfahren gemäß Anspruch 13 ,
**dadurch gekennzeichnet,**
**dass** die Partikel durch eine Behandlung mit zumindest einer Verbindung aus der Gruppe der Alkylsilane, Perfluoralkylsilane, Alkyldisilazane, Fluoralkylsilane, Wachse, Paraffine, Fettsäureester oder funktionalisierten langkettige Alkanderivate oder Fluoralkanderivaten, mit hydrophoben Eigenschaften ausgestattet werden.

15. Verwendung des Verfahrens gemäß zumindest einem der Ansprüche 7 bis 14 , zur Herstellung von selbstreinigenden Oberflächen auf planaren oder nichtplanaren Gegenständen.

16. Verwendung des Verfahrens gemäß zumindest einem der Ansprüche 7 bis 15 , zur Herstellung von selbstreinigenden Oberflächen auf nicht starren Oberflächen von Gegenständen.

## Claims

1. Self-cleaning surface which has an artificial, at least to some extent hydrophobic, surface structure made from elevations and depressions, where the elevations and depressions are formed by particles secured to the surface,
**characterized in that**
the particles have a fissured structure with elevations and/or depressions in the nanometre range, which have an average height of from 20 nm to 500 nm, where the distance between the elevations and, respectively, depressions on the particles is below 500 nm,
and the particles accrete from primary particles to give agglomerates or aggregates whose size is from 20 nm to 100 µm.

2. Self-cleaning surface according to Claim 1,
**characterized in that**
the particles comprise fumed or precipitated silicas.

3. Self-cleaning surface according to at least one of Claims 1 and 2,
**characterized in that**
the particles have hydrophobic properties.

4. Self-cleaning surface according to at least one of Claims 1 to 3,
**characterized in that**
the distances between the individual particles on the surface are from 2 to 3 particle diameters.

5. Self-cleaning surface according to Claim 4,
**characterized in that**
the average height of the elevations and/or depressions is from 20 to 200 nm.

6. Self-cleaning surface according to any of Claims 1 to 5,
**characterized in that**
the distance between the elevations and, respectively, depressions on the particles is below 200 nm.

7. Process for producing self-cleaning surfaces by creating a suitable, at least to some extent hydrophobic, surface structure by securing particles on a surface by means of a carrier,
**characterized in that**
the particles used have a fissured structure with elevations and/or depressions in the nanometre range, which have an average height of from 20 nm to 500 nm, where the distance between the elevations and, respectively, depressions on the particles is below 500 nm, and the particles accrete from primary particles to give agglomerates or aggregates whose size is from 20 nm to 100 µm.

8. Process according to Claim 7,
**characterized in that**
use is made of particles which comprise at least one material selected from the group consisting of fumed or precipitated silicas.

9. Process according to at least one of Claims 7 and 8,
**characterized in that**
the particles are secured to the surface by chemical or physical methods.

10. Process according to Claim 9,
**characterized in that**
the particles are secured chemically using a fixative, or physically by pressing the particles into the surface, or by sintering the particles to one another or sintering particles to a fine-powder carrier material.

11. Process according to at least one of Claims 7 to 10,
**characterized in that**
use is made of particles which have hydrophobic properties.

12. Process according to at least one of Claims 7 to 11,
**characterized in that**
use is made of particles which have hydrophobic properties by virtue of treatment with at least one compound selected from the group consisting of the alkylsilanes, perfluoroalkylsilanes, alkyldisilazanes, fluoroalkylsilanes, disilazanes, waxes, paraffins, fatty esters, and functionalized long-chain alkane derivatives.

13. Process according to at least one of Claims 7 to 12,
**characterized in that**
the particles are provided with hydrophobic properties after the process of securing to the surface.

14. Process according to Claim 13,
**characterized in that**
the particles are provided with hydrophobic properties by virtue of treatment with at least one compound selected from the group consisting of the alkylsilanes, perfluoroalkylsilanes, alkyldisilazanes, fluoroalkylsilanes, waxes, paraffins, fatty esters, and functionalized long-chain alkane derivatives, and fluoroalkane derivatives.

15. Use of the process according to at least one of Claims 7 to 14 for producing self-cleaning surfaces on planar or nonplanar objects.

16. Use of the process according to at least one of Claims 7 to 15 for producing self-cleaning surfaces on nonrigid surfaces of objects.

## Revendications

1. Surface autonettoyante, qui présente une structure superficielle artificielle, au moins partiellement hydrophobe, constituée de surélévations et de renfoncements, les surélévations et les renfoncements étant formés par des particules fixées sur la surface, **caractérisée en ce que** les particules présentent une structure fendillée, avec des surélévations et/ou des renfoncements dans le domaine nanométrique, qui en moyenne ont une hauteur de 20 nm à 500 nm, l'écart entre les surélévations ou les renfoncements sur les particules étant inférieur à 500 nm, et les particules s'associant, à partir de particules primaires, en agglomérats ou agrégats, dont la grosseur est comprise entre 20 nm et 100 µm.

2. Surface autonettoyante selon la revendication 1, **caractérisée en ce que** les particules comprennent des silices pyrogènes ou des silices précipitées.

3. Surface autonettoyante selon au moins l'une des revendications 1 ou 2, **caractérisée en ce que** les particules ont des propriétés hydrophobes.

4. Surface autonettoyante selon au moins l'une des revendications 1 à 3, **caractérisée en ce que** les particules individuelles situées sur la surface présentent des écarts de 2 à 3 diamètres de particules.

5. Surface autonettoyante selon la revendication 4, **caractérisée en ce que** les surélévations et/ou renfoncements présentent en moyenne une hauteur de 20 à 200 nm.

6. Surface autonettoyante selon l'une des revendications 1 à 5, **caractérisée en ce que** l'écart entre les surélévations ou les renfoncements, situées sur les particules, est inférieur à 200 nm.

7. Procédé de fabrication de surfaces autonettoyantes, dans lequel une structure superficielle appropriée, au moins partiellement hydrophobe, est réalisée par fixation de particules sur une surface à l'aide d'un support, **caractérisé en ce qu'**on utilise des particules qui présentent une structure fendillée avec des surélévations et/ou des renfoncements dans le domaine nanométrique, dont les surélévations et/ou les renfoncements présentent en moyenne une hauteur de 20 à 500 nm, l'écart entre les surélévations ou les renfoncements, situées sur les particules, étant inférieur à 500 nm, les particules s'associant, à partir de particules primaires, pour former des agglomérats ou des agrégats dont la grosseur est comprise entre 20 nm et 100 µm.

8. Procédé selon la revendication 7, **caractérisé en ce qu'**on utilise des particules qui comportent au moins un matériau choisi parmi les silices pyrogènes ou les silices précipitées.

9. Procédé selon au moins l'une des revendications 7 ou 8, **caractérisé en ce que** les particules sont fixées sur la surface par des méthodes chimiques ou physiques.

10. Procédé selon la revendication 9, **caractérisé en ce que** la fixation des particules est réalisée par voie chimique par utilisation d'un agent de fixation, ou par voie physique par enfoncement des particules dans la surface, ou par frittage des particules les unes aux autres, ou encore des particules à un matériau support en poudre fine.

11. Procédé selon au moins l'une des revendications 7 à 10, **caractérisé en ce qu'**on utilise des particules qui présentent des propriétés hydrophobes.

12. Procédé selon au moins l'une des revendications 7 à 11, **caractérisé en ce qu'**on utilise des particules qui présentent des propriétés hydrophobes grâce à un traitement effectué avec au moins un composé de l'ensemble comprenant les alkylsilanes, les perfluoralkylsilanes, les alkyldisilazanes, les fluoralkylsilanes, les disalazanes, les cires, les paraffines, les esters d'acides gras ou les dérivés fonctionnalisés d'alcanes à longue chaîne.

13. Procédé selon au moins l'une des revendications 7 à 12, **caractérisé en ce que** les particules, après fixation sur la surface, se voient conférer des propriétés hydrophobes.

14. Procédé selon la revendication 13, **caractérisé en ce que** les particules se voient conférer des propriétés hydrophobes grâce à un traitement effectué avec au moins un composé de l'ensemble comprenant les alkylsilanes, les perfluoralkylsilanes, les alkyldisilazanes, les fluoralkylsilanes, les cires, les paraffines, les esters d'acides gras ou les dérivés fonctionnalisés d'alcanes à longue chaîne ou les dérivés de fluoralcanes.

15. Utilisation du procédé selon au moins l'une des revendications 7 à 14 pour fabriquer des surfaces autonettoyantes sur des objets plans ou non plans.

16. Utilisation du procédé selon au moins l'une des revendications 7 à 15 pour fabriquer des surfaces autonettoyantes sur des surfaces non rigides d'objets.
